# EUROPÄISCHE PATENTSCHRIFT

(11) **EP 0 128 131 B1**
(45) Veröffentlichungstag und Bekanntmachung des Hinweises auf die Patenterteilung: **01.04.1987**
(21) Anmeldenummer: 84890076.7
(22) Anmeldetag: 26.04.1984
(51) Int. Cl.: C21B 13/00

(54) **Verfahren zum Entfernen von Schwefel bei der Erschmelzung von Roheisen**
Sulphur removing method during pig iron melting
Procédé pour éliminer le soufre pendant la fusion de fonte brute

(30) Priorität: 04.05.1983 AT 1646/83
(43) Veröffentlichungstag der Anmeldung: 12.12.1984
(73) Patentinhaber: VOEST-ALPINE Aktiengesellschaft, A-1011 Wien (AT)
(72) Erfinder: Sulzbacher, Horst, Dipl.-Ing., A-8700 Leoben (AT)
(74) Vertreter: Haffner, Thomas M., Dr.

## Beschreibung

Die Erfindung bezieht sich auf ein Verfahren zum Entfernen von Schwefel bei der Erschmelzung von Roheisen in einer Kohlewirbelschicht.

Für das Schmelzen von zumindest teilweise reduziertem Eisenerz, insbesondere Eisenschwamm, wurden Verfahren vorgeschlagen, welche unter Verwendung eines Einschmelzvergasers arbeiten, in welchem durch eingebrachte Kohle und eingeblasenes sauerstoffhaltiges Gas die zum Schmelzen des reduzierten Materials erforderliche Wärme und ein Reduktionsgas erzeugt werden. Ein derartiges Einschmelzverfahren ist beispielsweise der DE-OS 28 43 303 zu entnehmen. Derartige Reduktionsv-erfahren wurden vor allen Dingen im Hinblick auf die Verwendung von schlecht oder nicht verkokbaren Kohlenstoffträgern entwickelt, welche sich durch einen relativ hohen Schwefelgehalt auszeichnen. Bei derartigen Verfahrensweisen wird somit ein hoher Schwefelanteil über die Kohle in das Bad eingebracht, und es ist der Schwefelgehalt im Metall üblicherwiese wesentlich grösser als der Schwefelgehalt im vergleichbaren Hochofenroheisen. Die Reaktion in derartigen Einschmelzvergasern läuft relativ rasch ab, und auf Grund des raschen Materialdurchganges durch das Wirbelbett wird üblicherweise nur ein geringer Siliziumgehalt von unter 0,2% und ein FeO-Gehalt in der Schlacke erzielt, welcher höher liegt als der FeO-Gehalt in einer Hochofenschlacke. Beide dieser Tatsachen beeinträchtigen die Entschwefelungsreaktion mit Kalk.

Eine ausreichende Entschwefelung von mit derartigen Verfahren erschmolzenem Roheisen konnte daher bisher nur in der Pfanne und damit unter zusätzlichem Energieverbrauch sinnvoll erzielt werden.

Aus Stahl und Eisen 102 (1982) Nr. 19 S. 927-928 ist es bei einem Kohlereduktionsverfahren zur Roheisenerzeugung aus Erz und Rohkohle unter Verwendung eines Einsehmelzvergasers bekannt geworden, Zusehtagstoffe wie Kalkstein oder Sand oder entsprechende Gemische zum Erz und zur Kohle zuzugeben.

Die Erfindung zielt nun darauf ab, eine derartige gesonderte Entschwefelung der Schmelze zu vermeiden und den Grossteil oder die gesamte Entschwefelungsarbeit nicht nur der Kohle, sondern auch der Schmelze bereits in dem Schmelzreaktor vorzunehmen. Zur Lösung dieser Aufgabe besteht die Erfindung im wesentlichen darin, dass stückiges und körniges Entschwefelungsmittel in die Kohlewirbelschicht und in die Schlackenschicht eingebracht wird, dass dec Anteil des Entschwefelungsmittels für die KohIewirbe!schicht im Korngrössenbereich von 0,5- 5mm und der Anteil des Entschwefelungsmittelsfür die Schlacke im Korngrössenbereich von 5 - 50mm eingebracht wird und dass der Anteil an stückigem Entschwefelungsmittel im Gesamtgemisch kleiner gleich 50 Gew.% gewählt wird. Eine Verwendung von staubförmigem Feinkalk in Form von Kalkhydrat oder gebranntem Kalk hat sich als nachteilig herausgestellt, da staubförmiger Feinkalk zum Grossteil mit dem eingeblasenen Gas wieder ausgetragen wird und nur ein mengenmässig geringer Anteil für die Entschwefelung im Schmelzraum zur Verfügung steht. Die ausschliessliche Verwendung von stückigem Brandkalk führt auf Grund der Bildung einer Dicalciumsilikatschicht an der Kornoberfläche zu einer ungenügenden Auflösung in der meist sauren Schlacke aus der Kohleasche. Die Verwendung von körnigem Entschwefelungsmittel in der Kohlewirbelschicht erlaubt es, einen Grossteil der Entschwefelungsarbeit bereits während der Schmelzreduktionsvorgänge in der fluidisierten Phase durchzuführen, und die zusätzliche Zugabe von stückigem Entschwefelungsmittel, welches in der Kohlewirbelschicht nicht gänzlich reagiert, führt zu einer weiteren Entschwefelung durch Austauschvorgänge in der Grenzzone von Schlacke und Wirbelbett.

Die Zugabe von stückigen und körnigen Entschwefelungsmitteln in die Kohlewirbelschicht bringt im Vergleich mit dem Entschwefeln ausserhalb des Schmelzgefässes unter anderem eine optimale Verteilung und lange Aufenthaltsdauer der Entschwefelungsmittel im Wirbelbett bzw. an der Schlackenoberfläche und dadurch ideale kinetische Voraussetzungen mit sich. Durch die kombinierte Beaufschlagung der Entschwefelungsräume (Wirbelbett für Kohleentschwefelung und Schlackenschicht für Eisenentschwefelung) ergibt sich die Möglichkeit einer Steuerung der Entschwefelung, wobei Körnung und Qualität des Entschwefelungsmittels eine wichtige Rolle spielen. Eine derartige Steuerungsmöglichkeit wird erfindungsgemäss dadurch erzielt, dass der Anteil des Entschwefelungsmittels für die Kohlewirbelschicht im Korngrössenbereich von 0,5-5mm und der Anteil des Entschwefelungsmittels für die Schlacke im Korngrössenbereich von 5-50mm eingebracht wird, wobei diese beiden Anteile in weiten Grenzen variiert werden können und auf diese Weise eine Einstellung des Schwergewichtes der Entschwefelungsreaktion auf das Wirbelbett oder die Schlackenschicht erzielt werden kann.

Die Entschwefelungsreaktion mit CaO ist endotherm und läuft in Richtung höherer Temperaturen bevorzugt ab.

Ist die Sauerstoffaktivität bzw. der FeO-Gehalt der Schlacke hoch, dann muss mit einer Beeinträchtigung der Entschwefelungseffizienz gerechnet werden, vor allem auch deshalb, weil der Si-Gehalt des erschmolzenen Metalls niedrig liegt.

Auf Grund dieses Faktums und wegen des hohen Schwefeleinbringens durch die Kohle wird im Kohlewirbelbett erschmolzenes Roheisen im Schwefelgehalt immer deutlich höher liegen als Hochofenroheisen. Eine Entschwefelung ausserhalb des Schmelzgefässes mit grossen spezifischen Mengen der bekannten Entschwefelungsmittel Calciumcarbid, Soda, Magnesium usw. ist daher notwendig. Erfindungsgemäss werden nun die zur Nachentschwefelung vorgesehenen Einsatzstoffe in körniger und/oder stückiger Form schon in den Einschmelzvergaser zudosiert und entsprechend ihrer Korngrösse zusammen mit der Kohle gewirbelt. Sie binden dabei in festem, flüssigem oder sublimiertem Aggregatzustand den Kohleschwefel ab oder fallen im Falle einer gröberen Körnung sofort durch die Wirbelschicht hindurch und lösen sich in engem Kontakt mit dem aufschmelzenden Eisenschwamm langsam in der Schlackenschicht auf. Durch Variation des stückigen bzw. des körnigen Anteils des Entschwefelungsmittels kann das Schwergewicht der Entschwefelungsreaktion in die Wirbelschicht bzw. in die Schlackenschicht verlagert werden.

Im Rahmen des erfindungsgemässen Verfahrens können als Entschwefelungsmittel Mangan, Calcium, Magnesium, Alkalien oder seltene Erden in Form von Oxiden, Carbiden, Karbonaten, Legierungen, Mischmetallen oder in metallischer Form eingesetzt werden. Die Verwendung von Calciumkarbonat allein hat jedoch den Nachteil, dass bei einer direkten Chargierung in den Vergaser nicht unbeträchtliche Energiemengen für die Austreibung und Umsetzung von C0₂ erforderlich sind. In besonders bevorzugter Weise wird daher erfindungsgemäss Calciumcarbid als Entschwefelungsmittel eingesetzt. Die Entschwefelungsreaktion mit CaC₂ läuft unter Energieabgabe und bevorzugt in Richtung niedriger Temperaturen ab.

Calciumcarbid bewirkt auch als Desoxidationsmittel eine Verringerung des FeO-Gehaltes in der Schlacke. Die Reaktionsprodukte CaO und CaS werden von der Schlacke aufgenommen. In vorteilhafter Weise wird im Rahmen des erfindungsgemässen Verfahrens so vorgegangen, dass der körnige und der stückige Anteil des Entschwefelungsmittels oberhalb der Kohlewirbelschicht oder seitlich in diese aufgegeben wird. Hierbei kann das Entschwefelungsmittel in einfacher Weise zusammen mit Kohle, Zuschlags- oder Kreislaufstoffen eingebracht werden.

Zur Einstellung der günstigsten Korngrössen ist es vorteilhaft, wenn die Entschwefelungsmittel zumindest teilweise in agglomerierter Form eingebracht werden.

Die Erfindung wird nachfolgend an Hand eines Ausführungsbeispieles näher erläutert. Pro Tonne Roheisen wurden in einem Einschmelzvergaser etwa 1000 kg Kohle eingesetzt. Die Kohle hatte einen Schwefelgehalt von 1,0%. Der Schwefel setzte sich aus 60% organisch gebundenem Schwefel und 40% anorganischem Schwefel (Pyrit, Sulfide, Sulfat-S) zusammen. Der grösste Teil an anorganischem Schwefel wurde bei der Entgasung der Kohle frei und ging ins Reduktionsgas. Der Restschwefel, ca. 6-7 kg/t Roheisen, wurde im Wirbelbett bei der Verbrennung vor den Düsen bzw. Vergasung der verkokten Kohle in den gasförmigen Zustand übergeführt (S-Dampf, S0₂, COS). Bei der Wirbelung kam der gasförmige Schwefel mit dem feinkörnigen CaC₂ in Kontakt und wurde zu CaS abgebunden. Etwa 4 kg S wurden auf diese Weise in CaS übergeführt. Die restlichen 3 kg wurden entweder vom Zuschlagskalk oder vom heissen Eisenschwamm, der durch das Wirbelbett hindurchfiel, absorbiert. Der FeShältige Eisenschwamm wurde anschliessend beim Kontakt mit dem auf der Schlackenoberfläche schwimmenden stückigen Calciumcarbid entschefelt.

Bei einem Ausnutzungsgrad von 80% des eingesetzten Calciumcarbids ergab sich nachfolgende Gleichung:
12 kg CaC₂ + 6 kg S = ₁₃,5 kg CaS + 4,5 kg C ein Bedarf von 15 kg CaC₂, wobei % in körniger und % in stückiger Form chargiert wurde.

Das Reaktionsprodukt CaS löste sich in der Schlacke. Je nach spezifischer Schlackenmenge lag der Schwefelgehalt der Schlacke zwischen 2 und 3% und der Schwefel im Roheisen bei 0,1%.

## Patentansprüche

1. Verfahren zum Entfernen von Schwefel bei der Erschmelzung von Roheisen in einer Kohlewirbelschicht, dadurch gekennzeichnet, dass stükkiges und körniges Entschwefelungsmittel in die Kohlewirbelschicht und in die Schlackenschicht eingebracht wird, dass der Anteil des Entschwefelungsmittels für die Kohlewirbelschicht im Korngrössenbereich von 0,5-5 mm und der Anteil des Entschwefelungsmittels für die Schlacke im Korngrössenbereich von 5-50 mm eingebracht wird und dass der Anteil an stückigem Entschwefelungsmittel im Gesamtgemisch kleiner gleich 50 Gew. % gewählt wird.

2. Verfahren nach Anspruch 1, dadurch gekennzeichnet, dass als Entschwefelungsmittel Mangan, Calcium, Magnesium, Alkalien oder seltene Erden in Form von Oxiden, Carbiden, Karbonaten, Legierungen oder in metallischer Form eingesetzt werden.

3. Verfahren nach einem der Ansprüche 1 bis 2, dadurch gekennzeichnet, dass der körnige und der stückige Anteil des Entschwefelungsmittels oberhalb der Kohlewirbelschicht oder seitlich in diese aufgegeben wird.

4. Verfahren nach einem der Ansprüche 1, 2 oder 3, dadurch gekennzeichnet, dass das Entschwefelungsmittel zusammen mit der Kohle, Zuschlägen oder Kreislaufmaterialien eingebracht wird.

5. Verfahren nach einem der Ansprüche 1 bis 4, dadurch gekennzeichnet, dass die Entschwefelungsmittel zumindest teilweise in agglomerierter Form eingebracht werden.

6. Verfahren nach einem der Ansprüche 1 bis 5, dadurch gekennzeichnet, dass eine Mischung aus mehreren Entschwefelungsmitteln in Form von Granulaten oder Agglomeraten eingebracht wird.

7. Verfahren nach einem der Ansprüche 1 bis 6, dadurch gekennzeichnet, dass das Entschwefelungsmittel zur Gänze oder teilweise bei der Erzaufgabe mitchargiert wird.

## Claims

1. Process for removing sulfur during the melting of pig iron within a fluidized coal layer, characterized in that a lumpy and grainy desulfurating agent is introduced into the fluidized coal layer and into the slag layer, that the proportion of the desulfurating agent for the fluidized coal layer is introduced within a range of grain sizes of 0.5 to 5mm and the proportion of the desulfurating agent for the slag is introduced within a range of grain sizes of 5 to 50mm and that the proportion of lumpy desulfurating agents is ≤ 50% of the total mixture.

2. Process as claimed in claim 1, characterized in that manganese, calcium magnesium, alkali metals ore rare earth metals in the form of oxides, carbides, carbonates, alloys or in metallic form are used as the desulfurating agent.

3. Process as claimed in any of claim 1 or 2, characterized in that the grainy and the lumpy proportions of the desulfurating agent are charged above the fluidized coal layer or laterally into this layer.

4. Process as claimed in any of claims 1, 2 or 3, characterized in that the desulfulrating agent is introduced together with coal, additives or materials recycled within the process.

5. Process as claimed in any of claims 1 to 4, characterized in that the desulfurating agents are at least partially introduced in agglomerated form.

6. Process as claimed in any of claims 1 to 5, characterized in that a mixture of several desulfurating agents is introduced in the form of granulates or agglomerates. -

7. Process as claimed in any of claims 1 to 6, characterized in that the desulfurating agent is as a whole or partially charged together with the ore.

## Revendications

1. Procédé de désulfuration dans la fusion de fonte brute dans une couche de lit fluidisé de charbon, caractérisé en ce qu'on introduit l'agent de désulfuration en morceaux et en grains dans la couche de lit fluidisé de charbon et dans la couche de laitier, en ce que la fraction d'agent de désulfuration pour la couche de lit fluidisé de charbon est introduite à une granulométrie de 0,5 -5 mm et la fraction d'agent de désulfuration pour le laitier à une granulométrie de 5-50 mm et en ce que la fraction d'agent de désulfuration en morceaux dans le mélange total est choisie inférieure ou égale à 50% en poids.

2. Procédé selon la revendication 1, caractérisé en ce qu'on utilise comme agents de désulfuration le manganèse, le calcium, le magnésium, les bases ou les terres rares sous forme d'oxydes, de carbures, de carbonates, d'alliages ou sous forme métallique.

3. Procédé selon l'une des revendications 1 et 2, caractérisé en ce que la fraction en grains et en morceaux de l'agent de désulfuration est introduite au dessus de la couche de flit fluidisé de charbon ou latéralement dans celle-ci.

4. Procédé selon l'une des revendications 1, 2 ou 3, caractérisé en ce que l'agent de désulfuration est introduit avec le charbon, les additifs ou les matières de recyclage.

5. Procédé selon l'une des revendications 1 à 4, caractérisé en ce que l'agent de désulfuration est introduit au moins en partie sous forme agglomérée.

6. Procédé selon l'une des revendications 1 à 5, caractérisé en ce qu'on introduit un mélange de plusieurs agents de désulfuration sous forme de granulés ou d'agglomérats.

7. Procédé selon l'une des revendications 1 à 6, caractérisé en ce que l'agent de désulfuration est chargé entièrement ou partie lors de l'introduction du minerai.
